# FASCICULE DE BREVET EUROPEEN

(11) **EP 4 278 037 B1**
(45) Date de publication et mention de la délivrance du brevet: **04.12.2024**
(21) Numéro de dépôt: 22701563.3
(22) Date de dépôt: 14.01.2022
(51) Int. Cl.: D06N 3/14, D03D 13/00, D03D 15/00, D06N 3/00, B63H 9/069

(54) **TISSU EN POLYESTER POUR STRUCTURE DE TRACTION DE BATEAU**
POLYESTERGEWEBE FÜR BOOTTRAKTIONSSTRUKTUR
POLYESTER FABRIC FOR A BOAT TRACTION STRUCTURE

(30) Priorité: 15.01.2021 FR 2100401
(43) Date de publication de la demande: 22.11.2023
(73) Titulaire: Porcher Industries, 38300 Eclose- Badinières (FR)
(72) Inventeur: VERAN, Stéphane, 73100 AIX LES BAINS (FR)
(74) Mandataire: Lavoix
(86) Numéro de dépôt international: PCT/EP2022/050799
(87) Numéro de publication internationale: WO 2022/152882

(56) Documents cités:
- EP-A1- 0 552 374
- EP-A2- 0 305 888
- WO-A1-2011/042653
- US-A1- 2011 130 061

## Description

La présente invention concerne un tissu utilisable pour la traction de bateaux, notamment pour servir de moyen de déplacement auxiliaire. Ce tissu est notamment destiné à former tout ou partie d'une structure de traction aérienne, telle qu'une structure de voile de parapente à caissons. L'invention concerne aussi les structures de traction, notamment de type parapente à caissons, dans lesquelles ce tissu forme la majeur partie ou la totalité de la partie formée de tissu de la structure. L'invention a aussi pour objet un procédé de fabrication de ce tissu.

Il existe un besoin de proposer des structures aériennes de traction utilisables comme moyen permettant de faire se déplacer des bateaux ou navires d'un certain tonnage ou d'une certaine taille, comme les navires de commerce, les cargos, les yachts, etc., en générale des navires mus principalement par moteurs thermiques ou fonctionnant à l'énergie fossile. Ces structures aériennes de traction peuvent dans certains cas être utilisées seules pour la course du navire. Plus généralement, la structure est un moyen d'appoint ou auxiliaire, venant compléter le mode principal. Près de 90% du commerce international transite actuellement par voie maritime. La combustion du fioul lourd engendre des émissions de CO₂, d'oxydes d'azote et de souffre, posant un problème environnemental. Afin de réduire la dépendance du commerce maritime aux énergies fossiles, des acteurs développent l'utilisation de voiles portées par des mâts ou des voiles autoportantes. D'autres s'orientent vers l'utilisation de dispositifs de traction à la manière de voiles libres (cerfs-volants ou kite-surfs) qui sont reliés au bateau par un une corde ou filin.

Un tissu pour voile de parapente est par exemple décrit dans le WO2011/042653. Il s'agit toutefois de voiles développées pour supporter un individu dans une pratique de vol à voile par essence fluide avec des écoulements d'air laminaires, qui n'est pas comparable aux conditions susceptibles de régner en mer lors de la traction d'un bateau ou navire, tant du fait de la masse à déplacer, de la résistance offerte par la mer et selon les conditions de mer, et, surtout, les conditions de vol dynamiques. Les contraintes subies par les voiles de parapente pour vol à voile sont généralement de l'ordre de quelques kilogrammes par m². Une démarche homothétique ou par changement d'échelle pour passer à la traction de bateaux, avec des unités de fort tonnage, mènerait à des tissus de poids trop élevés pour permettre à une voile de s'élever et de se maintenir en l'air.

Un tissu apte à être utilisé pour la traction de bateau est décrit dans EP-A-552374.

La présente invention a pour objectif de fournir un tissu présentant une stabilité de sa porosité sous les fortes contraintes générées par les efforts qu'il va subir en utilisation en milieu maritime (eau, humidité, sel, UV, etc.) lors de la traction de bateaux ou navires d'un certain tonnage ou d'une certaine taille, comme les navires de commerce, les cargos, les bateaux de pêche, les yachts, etc.

Un autre objectif de l'invention est de proposer un tel tissu qui conserve les meilleures propriétés mécaniques nécessaires à l'utilisation, avec notamment une raideur appropriée dans le biais.

Un autre objectif est de pouvoir imprimer le tissu par sublimation, et donc de proposer des tissus enduits aptes à être ainsi imprimés.

Un autre objectif de l'invention est de proposer un tel tissu qui soit adapté à la confection d'une structure de traction aérienne du type structure de voile de parapente à caissons, notamment à la confection de l'intrados et de l'extrados, et donc à une telle utilisation.

Un autre objectif est de proposer des structures de traction aérienne, telle qu'une structure de voile de parapente à caissons, dans lesquelles le tissu constitutif présente, et confère à l'ensemble de la structure, une stabilité de sa porosité sous les fortes contraintes générées par les efforts qu'il va subir en utilisation en milieu maritime (eau, humidité, sel, UV, etc.) lors de la traction de bateaux ou navires d'un certain tonnage ou d'une certaine taille, comme les navires de commerce, les cargos, les bateaux de pêche, les yachts, etc.

Notamment, un objectif de l'invention est de proposer un tel tissu permettant la confection de telles structures, notamment d'intrados et d'extrados, capables de tracter des bateaux ou navires.

Un autre objectif encore de l'invention est de proposer un tel tissu qui ait toutes les propriétés sus-énoncées, mais qui soit en même temps suffisamment léger pour que la structure aérienne puisse être envoyée, s'élever, se maintenir en l'air, jouer son rôle dans les conditions de vent auxquelles elle est destinée et évoluer selon le comportement dynamique attendu.

D'autres objectifs encore apparaîtront à la lecture de la description de l'invention qui va suivre.

Ces objectifs ainsi que d'autres sont atteints grâce à un tissu qui est capable de conserver une porosité déterminée grâce à la combinaison d'une structure textile ayant un taux de couverture (TC) adapté et d'une enduction de polymère suffisamment souple pour conférer au tissu enduit une capacité d'allongement dans le biais et une durabilité de l'enduction. Le tissu selon l'invention est un compromis entre, notamment, le poids total du tissu, sa porosité durable dans les conditions d'usage, sa stabilité dimensionnelle durable en utilisation, caractérisée par l'allongement dans le biais, et sa résistance mécanique, ce compromis permettant de fournir un tissu et une structure de traction aérienne répondant aux objectifs précités.

Le tissu de l'invention est formé de fils de chaîne et de fils de trame multifilamentaires continus en poly(téréphtalate d'éthylène) (PET) et enduit sur une ou ses deux faces par un polyuréthane (PU).

Le tissu a de préférence une densité comprise entre 20 et 50 fils/cm en chaîne et en trame. Le polyuréthane est avantageusement un PU réticulé à base polyéther, polyester ou polycarbonate. Suivant une autre caractéristique préférée, le PU est obtenu à partir d'un élastomère polyuréthane monocomposant. Cet élastomère est formé des segments polyols (polyéther, polyester ou polycarbonate), des segments isocyanates, et d'un allongeur de chaînes ou d'un agent réticulant hydroxylé, comme cela est connu en soi. Une caractéristique préférée importante est que l'élastomère a un module à 100% d'allongement inférieur ou égal à environ 5 MPa, notamment compris entre 1 et 4 MPa, en particulier entre 1 et 3 MPa, par exemple 2 MPa environ, selon la norme DIN 53504. Une autre caractéristique préférée importante est que l'élastomère est en mélange avec un réticulant (à ne pas confondre avec l'agent réticulant utilisé pour former l'élastomère). Notamment, la proportion de réticulant sec par rapport à l'élastomère sec compris entre environ 5 % et environ 30% en poids, notamment entre environ 7 et environ 20 % en poids, en particulier entre environ 8 et environ 18 % en poids (par exemple environ 8 et environ 16 % en poids). Le réticulant comprend notamment un isocyanate, de la mélamine, ou un mélange d'isocyanate et de mélamine. Ce réticulant permet notamment de bloquer tout ou partie des fonctions réactives (notamment NCO et alcool) subsistant sur l'élastomère, de créer des liaisons ou réticulations supplémentaires, et d'obtenir le PU réticulé formant l'enduction du tissu.

Le tissu selon l'invention est destiné à, ou apte à former, des structures de traction de bateau, notamment, comme il sera décrit en détail plus loin, des structures de type voiles de parapente pour cet usage.

Le tissu a avantageusement un taux de couverture TC compris entre 1,8 et 4, notamment entre 2,6 et 3,2. Le TC (taux de couverture) est celui du tissu en PET issu de l'opération de tissage, et avant toute opération éventuelle de calandrage ou similaire. Le TC est calculé comme suit : TC = (nombre de filaments/cm x diamètre d'1 filament en cm)_{chaîne} + (nombre de filaments/cm x diamètre d'1 filament en cm)ₜᵣₐₘₑ. Les valeurs de TC retenues pour l'invention correspondent à des valeurs conférant au tissu une configuration suffisamment fermée, accentuée ensuite par un éventuel et avantageux calandrage, permettant d'une part, de limiter le taux d'emport du matériau d'enduction pour l'obtention d'une basse porosité adaptée au domaine d'utilisation du tissu, et en conséquence, d'autre part, de limiter le poids final du tissu enduit.

L'invention concerne notamment un tissu, notamment pour structure de traction de bateau, formé de fils de chaîne et de fils de trame continus et enduit sur une ou ses deux faces par un polyuréthane (PU), caractérisé en ce que le tissu nu présentant un taux de couverture TC compris entre 1,8 et 4, notamment entre 2,6 et 3,2, en ce que les fils sont en poly(téréphtalate d'éthylène) (PET), en ce que le tissu a une densité comprise entre 20 et 50 fils/cm en chaîne et en trame, en ce que le polyuréthane est un PU réticulé à base polyéther, polyester ou polycarbonate, et en ce que ce PU est issu de la réticulation (1) d'un élastomère de polyuréthane monocomposant ayant un module à 100% d'allongement inférieur ou égal à 5 MPa, notamment compris entre 1 et 4 MPa, en particulier entre 1 et 3 MPa, selon la norme DIN 53504, mis en oeuvre en phase solvant organique (notamment dissout dans un solvant), (2) par un réticulant, à raison d'une proportion de réticulant sec par rapport à l'élastomère sec compris entre environ 5 % et environ 30% en poids, notamment entre environ 7 et environ 20 % en poids, en particulier entre environ 8 et environ 18 % en poids.

Les tissus selon l'invention ont une capacité surprenante à conserver leur porosité initiale (à neuf), ou à connaître seulement une augmentation légère de cette porosité, lors du vieillissement en conditions salines et donc lors de l'utilisation du tissu. En parallèle, ces tissus présentent aussi l'avantage de ne subir qu'une augmentation réduite de leur absorption d'eau au cours de leur vieillissement ou de leur utilisation. Il a donc été trouvé la formule permettant de proposer un tissu pour structure de traction aérienne, notamment de type parapente, ayant d'excellentes propriétés de porosité, de moindre sensibilité, voire d'insensibilité, à la prise d'eau salée, au cours du temps et de l'utilisation, permettant de conserver durablement les propriétés de performances mécaniques permettant un usage performant et sûr de la structure ou voile.

Le tissu peut avoir un poids, enduction comprise, supérieur ou égal à 43, 44, 45 ou 50 g/m². Ce poids peut ainsi aller d'environ 43, 44, 45 ou 50 à environ 250 g/m², notamment à environ 130 g/m², par exemple à environ 105 ou 110 g/m².

Suivant un mode de réalisation, le taux d'emport sec du matériau d'enduction est supérieur ou égal à 10 % en poids, notamment compris entre 10 et 35%, typiquement compris entre 10 et 30%, de préférence compris entre 12 et 30 % en poids, mieux entre 12 et 25 %. Le taux d'emport sec est le ratio en poids d'enduction (notamment PU réticulé) sec sur le tissu enduit, il est représentatif du poids d'enduction séchée/réticulée présent sur le tissu final. Ce taux d'enduction ou d'emport représente une optimisation. Un excès pourrait nuire à certaines propriétés et augmenter inutilement le poids.

Le PET est constitué d'unités répétées de téréphtalate d'éthylène ; toutefois, entrent dans le champ de l'invention des variantes comportant une quantité minoritaire d'autres unités, par exemple moins de 10% molaire, notamment moins de 5 % molaire d'autres unités, par chaîne moléculaire du polyester (le comonomères pour former ces autres unités comprennent, par exemple, l'acide isophtalique, les acides naphtalène dicarboxyliques, l'acide adipique, les acides hydroxybenzoïques, le diéthylène glycol, le propylène glycol, l'acide trimellitique et le pentaérythritol).

Les fils de polyester sont multifilamentaires. Ils sont formés de multiples filaments continus. Le tissu comporte ou est constitué de fils de chaîne et de fils de trame qui ont un titre en dtex compris entre 33 et 470 dtex, par exemple entre 44 et 115 dtex. A titre d'exemple, on utilise des fils ayant les titres suivants : 44, 80, 114 dtex. Notamment le DPF (decitex par filament) des fils de chaîne et des fils de trame est compris entre 1 et 4, de préférence entre 1,3 et 3,7.

Dans un mode de réalisation, les fils de chaîne et les fils de trame sont de même titre et de même DPF.

Dans un autre mode de réalisation, les fils de chaîne et les fils de trame ont des titres différents, le titre des fils dans un sens étant strictement supérieur au titre des fils dans l'autre sens. Par exemple, le titre des fils dans un sens est compris entre 33 et 470 dtex, notamment entre 78 et 115 dtex, tandis que le titre des fils dans l'autre sens est compris entre 33 et 115 dtex, notamment entre 44 et 78 dtex, le titre des fils dans le premier sens étant strictement supérieur au titre des fils dans l'autre sens. Suivant une modalité, les fils de titre supérieur sont en sens trame. Suivant une autre modalité, les fils de titre supérieur sont en sens chaîne.

Dans un autre mode de réalisation, on peut prévoir des titres panachés dans un même sens, chaîne ou trame, ou dans les deux sens, chaîne et trame. Dans ce cas, en chaîne et/ou en trame, il y a au moins deux types de fils de titres différents.

La ténacité (ou résistance à la traction) des fils de PET est notamment supérieure ou égale à 6 cN/dtex, en particulier comprise entre 6 et 7 cN/dtex. Leur allongement à la rupture est notamment supérieur ou égal à 20%, en particulier compris entre 20 et 30 %. Ténacité et allongement à la rupture sont mesurés selon la norme DIN EN ISO 2062.

Des fibres ou fils de PET ayant ces caractéristiques sont accessibles commercialement et/ou peuvent être produits à façon.

Les fils de polyester contiennent éventuellement un ou plusieurs additifs, par exemple un agent stabilisant et/ou un agent antistatique.

Suivant un mode de réalisation, le tissu de PET mis en oeuvre est un tissu calandré, ce qui signifie qu'il a subi un calandrage avant son enduction par le PU. Le calandrage écrase le tissu et étale les fils ainsi que les filaments constitutifs, ce qui contribue à refermer les pores du tissu et en diminuer la porosité.

Le tissu de la présente invention est obtenu par enduction de polyuréthane en phase solvant. L'enduction peut avoir l'une quelconque des caractéristiques mentionnées ci-après. En premier lieu, le tissu peut être enduit sur une ou deux faces, de préférence il est enduit sur une face.

Un polyuréthane comporte une partie raide (isocyanate) et une partie souple (polyol). L'homme du métier sait trouver le compromis entre le ratio isocyanate/polyol et la nature des composants pour obtenir l'élastomère de raideur voulue, caractérisée par le module à 100% d'allongement. De préférence, l'élastomère engagé dans l'enduction est monocomposant, l'isocyanate ayant réagi sur le polyol, puis avec l'allongeur de chaîne ou l'agent réticulant, formant un élastomère renfermant généralement encore des fonctions réactives type NCO et alcool. L'homme du métier pourra se référer à la littérature sur la production de copolymères ou élastomères obtenus à partir d'isocyanate, de polyol et d'allongeurs de chaîne ou d'agent réticulant, en particulier à la Thèse en Matériaux Polymères et Composites de Ségolène Hibon, INSA de Lyon, France, 2006.

La composition d'enduction est complétée par un réticulant, en particulier un isocyanate ou une mélamine, ou encore un mélange des deux. Par isocyanate, on entend à la fois un isocyanate et un polyisocyanate, seul ou en mélange avec un ou plusieurs autres isocyanates et/ou polyisocyanates. Le terme « isocyanate" doit être compris ici comme regroupant les termes "isocyanate" et "polyisocyanate". Les polyisocyanates sont préférés. Pour ce qui est de la mélamine, il peut notamment s'agir de la mélamine proprement dite (1,3,5-triazine-2,4,6-triamine) ou d'un composé ou d'une résine contenant de la mélamine, par exemple une résine mélamine-formaldéhyde.

Suivant un mode de réalisation, la proportion de réticulant sec par rapport à l'élastomère sec est compris entre environ 5 % et environ 30% en poids, notamment entre environ 7 et environ 20 % en poids, en particulier entre environ 8 et environ 18 % en poids.

Suivant un mode de réalisation, le polyuréthane (et l'élastomère de départ) est à base polyéther. Notamment, le polyuréthane base polyéther est linéaire ou ramifié et comporte une partie polyol de type polyéther et une partie isocyanate.

Suivant un autre mode de réalisation, le polyuréthane (et l'élastomère de départ) est à base polyester. Notamment, le polyuréthane base polyester est linéaire ou ramifié et comporte une partie polyol de type polyester et une partie isocyanate.

Suivant un autre mode de réalisation, le polyuréthane (et l'élastomère de départ) est à base polycarbonate. Notamment, le polyuréthane base polycarbonate est linéaire ou ramifié et comporte une partie polyol de type polycarbonate et une partie isocyanate.

Pour ce qui est de l'élastomère et du réticulant, la partie isocyanate est de préférence aliphatique, en effet les isocyanates aromatiques ont notamment l'inconvénient de jaunir au cours du temps, ce qui les rends moins préférés, même s'ils sont utilisables.

Dans un mode de réalisation, le tissu de la présente invention est obtenu par enduction de polyuréthane en phase solvant. Cette méthode de production d'un tissu enduit à partir du tissu polyester est un autre objet de l'invention. L'enduction peut avoir l'une quelconque des caractéristiques mentionnées ci-après.

L'étape d'enduction est effectuée par les techniques classiquement utilisées dans l'enduction des textiles, comme l'enduction directe. On entend par « enduction directe » une enduction par dépose directe, par exemple à l'aide d'une racle, d'un cylindre, par lame d'air, par foulard, à la barre Meyer (ou procédé Champion).

Dans un mode de réalisation, le tissu de la présente invention est caractérisé par une raideur dans le biais. Le biais est dit sens chaîne lorsqu'il est mesuré selon la direction à 45° par rapport aux fils de chaîne. Le biais est dit sens trame lorsqu'il est mesuré selon la direction à 45° par rapport aux fils de trame. On mesure l'allongement en % sous une force de 3 livres (Lbs, soit 1,36 kg) appliquée dans le biais. Cet allongement caractérise la raideur du tissu dans le biais. La norme utilisée est la NF EN ISO 13934-1 : on réalise des éprouvettes de largeur 50 mm et de longueur 300 mm. Les mords du dynamomètre sont éloignés de 200 mm et la mesure est réalisée à une vitesse de 100 mm/min.

En particulier, le tissu enduit selon l'invention a un allongement dans le biais sens chaîne et trame sous 3 Lbs ou 1,36 kg inférieur ou égal à 10 %. Cet allongement peut ainsi être compris entre 1 et 10%, de préférence entre 3 et 10%.

Suivant un mode de réalisation, à neuf, le tissu a une porosité ou perméabilité à l'air inférieure ou égale à 20 L/m²/min sous une pression de 2000 Pa, telle que mesurée selon la norme NFG 07111 (surface de mesure de 100 cm²) ; et/ou (de préférence et) une absorption d'eau selon la norme Tappi 441 om-90 inférieure ou égale à 1%, notamment inférieure ou égale à 0,9%, par exemple inférieure ou égale à 0,5%.

Le tissu de l'invention présente avantageusement une durabilité élevée, notamment une stabilité à l'eau importante. Cette stabilité peut s'apprécier par différentes méthodes de vieillissement accéléré, décrites dans la partie exemples. Les propriétés de porosité ou perméabilité à l'air et d'adsorption d'eau évoluent peu après utilisation dans le cas d'un tissu selon l'invention :
- porosité ou perméabilité à l'air après hydrolyse et sollicitation mécanique : elle reste après vieillissement de préférence inférieure ou égale à 30 L/m²/min, notamment inférieure ou égale à 20 L/m²/min , en particulier inférieure ou égale à 15 L/m²/min selon la norme NFG07111 ; et/ou
- l'absorption d'eau selon la norme Tappi 441 om-90 reste inférieure ou égale à 1%, notamment inférieure ou égale à 0,9%, par exemple inférieure ou égale à 0,5%.

Les tissus permettant la confection de structures type voiles de parapente capables de tracter des bateaux ou navires, notamment capables de supporter les contraintes appliquées à ces voiles. Ces tissus ont les propriétés sus-énoncées, sont suffisamment légers pour que la structure aérienne puisse être envoyée, s'élever, se maintenir en l'air, jouer son rôle dans les conditions de vent auxquelles elle est destinée et évoluer selon le comportement dynamique attendu.

Un autre objet de l'invention est l'utilisation d'un élastomère de PU ou d'une enduction de PU réticulé tel que défini ici, pour l'enduction d'un tissu en PET haute ténacité tel que défini ici. Cette enduction est notamment destinée à lui conférer la ou les propriétés décrites ici, notamment un allongement dans le biais tel que décrit ici ; et/ou une très faible absorption d'eau à neuf et après vieillissement ou utilisation comme décrit ici ; et/ou une porosité qui n'augmente pas ou que très peu entre le tissu enduit neuf et le tissu enduit après vieillissement ou utilisation comme décrit ici. Cette utilisation peut se traduire par le procédé de fabrication qui suit et qui est un autre objet de l'invention.

Le procédé de fabrication d'un tissu enduit comprend notamment les étapes suivantes :
(a) on dispose d'un tissu en polyester selon l'invention ; on peut éventuellement calandrer ce tissu ;
(b) on enduit une ou deux faces de ce tissu à l'aide d'un PU en phase solvant selon l'invention, de préférence à partir d'un élastomère monocomposant dissout dans le solvant et en mélange avec le réticulant, comme décrit ici, avec un taux d'enduction conforme à l'invention ;
(c) on chauffe le tissu jusqu'au séchage et la réticulation de l'enduction,
(d) on obtient un tissu enduit conforme à l'invention ;
(e) éventuellement, on imprime le tissu, par exemple par sublimation, sur une ou ses deux faces.

L'invention a notamment pour objet un procédé de fabrication d'un tissu enduit dans lequel :
- on dispose d'un tissu en poly(téréphtalate d'éthylène) (PET) ayant une densité comprise entre 20 et 50 fils/cm, en chaîne et en trame;
- on enduit une ou deux faces de ce tissu à l'aide d'un mélange d'élastomère de polyuréthane monocomposant ayant un module à 100% d'allongement inférieur ou égal à environ 5 MPa, notamment compris entre 1 et 4 MPa, en particulier entre 1 et 3 MPa, selon la norme DIN 53504, de solvant de l'élastomère et d'un réticulant, à raison d'une proportion de réticulant sec par rapport à l'élastomère sec comprise entre environ 5 % et environ 30 % en poids, notamment entre environ 7 et environ 20 % en poids, en particulier entre environ 8 et environ 18 % en poids ;
- on chauffe le tissu jusqu'au séchage et la réticulation de l'enduction,
- on obtient un tissu enduit ;
- éventuellement, on imprime le tissu, par exemple par sublimation, sur une ou ses deux faces.

Ce procédé vise à fabriquer un tissu tel que décrit ci-avant et par conséquent, les caractéristiques des éléments entrant dans la composition du tissu sont applicables au procédé, au choix de ces éléments pour leur mise en oeuvre dans le procédé, sans qu'il soit nécessaire de les répéter dans ce qui suit.

Le tissu PET peut subir un calandrage avant enduction.

Suivant un mode de réalisation, on calandre le tissu PET avant enduction entre un outil, cylindre ou rouleau de calandrage et une contre-platine. La face du tissu qui subi le passage de l'outil de calandrage, appelée face de calandrage, est lissée par rapport à l'autre face.

Suivant une modalité, on réalise l'enduction sur cette face de calandrage. On peut améliorer l'accroche du polymère en appliquant au préalable, sur cette face lisse, un traitement d'apprêt. Il peut s'agir d'un traitement physique ou d'un traitement chimique. Il s'agit par exemple d'un traitement chimique apportant des groupements fonctionnels susceptibles de réagir avec des groupements du polymère pour former des liaisons chimiques.

Suivant une autre modalité, on réalise l'enduction sur l'autre face, non lissée. On comprend que le taux d'emport varie selon la face concernée, ce taux étant plus élevé sur la face non lissée, ce qui permet à l'homme du métier de jouer sur la quantité et le poids de l'enduction. On peut aussi enduire les deux faces.

Suivant un autre mode de réalisation, on calandre le tissu PET avant enduction entre deux outils, cylindres ou rouleaux de calandrage. Les deux faces du tissu sont lissées. L'une ou les deux faces sont ensuite enduites, avec ou sans traitement d'accroche tel que décrit ci-dessus.

Le calandrage du tissu de PET est réalisé de préférence à une température comprise entre 150 et 250 °C, de préférence entre 180 et 210 °C. Le calandrage est de préférence réalisé avec une pression allant de 150 à 250 kg, de préférence entre 180 et 230 kg. La vitesse de rotation de la calandre peut être compris entre 1 et 30 m/min, de préférence entre 10 et 20 m/min.

Le tissu de la présente invention est obtenu par enduction de polyuréthane en phase solvant. L'enduction peut avoir l'une quelconque des caractéristiques mentionnées ci-après.

Le PU a un module à 100% d'allongement inférieur ou égal à environ 5 MPa, notamment compris entre 1 et 4 MPa, en particulier entre 1 et 3 MPa, selon la norme DIN 53504. Il est mis en solution dans un solvant organique. Le polymère est dissout dans le milieu. On ajoute à cette solution le réticulant du PU. Notamment, la proportion de réticulant sec par rapport au polyuréthane sec est compris entre environ 5 % et environ 30% en poids, notamment entre environ 7 et environ 20 % en poids, en particulier entre environ 8 et environ 18 % en poids.

Le tissu de la présente invention est obtenu par enduction de polyuréthane dissout dans un solvant. Notamment, l'enduction contient l'élastomère monocomposant (formé notamment à partir de l'isocyanate, du polyol et de l'allongeur de chaîne ou de l'agent réticulant), en solution dans le solvant. Le film se forme naturellement lors de l'évaporation du solvant. Le solvant est un solvant organique et peut notamment être choisi dans le groupe constitué par les solvants aromatiques, les alcools, les cétones, les esters, le diméthylformamide et la n-méthylpyrolidone. Dans un mode de réalisation particulier le solvant est choisi dans le groupe constitué par le toluène, le xylène, l'isopropanol, le butanol, le 1-méthoxypropane-2-ol, la méthyl éthyl cétone, l'acétone, la butanone, l'acétate d'éthyle, le diméthylformamide, la n-méthylpyrolidone, et un mélange d'au moins deux d'entre eux. Par exemple, un mélange de toluène et d'isopropanol.

Dans un mode de réalisation, le polyuréthane phase solvant peut être caractérisé par sa concentration comprise entre 20 et 50% en poids de PU non réticulé, notamment élastomère monocomposant, par rapport au mélange PU et solvant. Dans un mode de réalisation ce polyuréthane phase solvant, notamment l'élastomère en solution dans le solvant, peut être caractérisé par une viscosité inférieure à 100 000 mPa.s à 23 °C, de préférence comprise entre 5 000 et 60 000 mPa.s à 23 °C (norme DIN EN ISO/A3).

Notamment, l'étape de séchage et réticulation comprend d'abord le séchage, par exemple à une température comprise entre environ 90 et environ 120 °C, puis la réticulation à une température comprise entre environ 140 et environ 210° C.

La composition d'enduction du tissu de la présente invention peut comprendre en outre des additifs. Lesdits additifs peuvent être tout additif couramment employés dans les compositions d'enduction de tissu. Ils sont notamment choisis dans le groupe constitué par les modificateurs de viscosité, les stabilisateurs UV, les colorants, les dispersants, les tensio-actifs. Suivant un mode de réalisation, l'enduction comprend un agent anti-UV.

Dans un mode de réalisation, le procédé comprend après de séchage et réticulation, une ou plusieurs étape(s) de post-traitement conférant au tissu des propriétés anti-salissures et/ou déperlantes. On entend, par traitement anti-salissure, un traitement à l'aide de produits anti-statiques et/ou anti-tack. On entend, par traitement déperlant, un traitement à l'aide de résines fluorées avec ou sans réticulant de la résine fluorée, par exemple un isocyanate. Le traitement déperlant est suivi d'une étape de séchage/réticulation. Dans un mode de réalisation, le post-traitement est appliqué par toute méthode connue de l'homme du métier et notamment par foulardage, enduction, pulvérisation ou traitement plasma.

Les tissus enduits décrits ici se révèlent capable d'être imprimés par la technique dite par sublimation. Selon un aspect de l'invention, ce tissu enduit est coloré, imprimé ou décoré par une technique de sublimation. Celle-ci peut notamment être mise en oeuvre en imprimant un motif sur un support (support de transfert) avec un ou des colorants sublimables à température élevée. Le support est ensuite appliqué au contact du tissu enduit, puis calandré à chaud, par exemple à 200°C environ et sous pression. Les colorants passent en phase gazeuse et sont transférés dans l'enduction, et/ou à la surface et/ou dans la fibre. Le polyester PET reste stable à cette température.

Les tissus des exemples 1, 1bis, 2 et 2bis sont des modes de réalisation de tissus et de structures de traction ou voiles selon l'invention. Ils sont définis par leurs caractéristiques constitutives énoncées dans les exemples.

L'invention a aussi pour objet un tissu obtenu ou susceptible d'être obtenu par la mise en oeuvre du procédé selon l'invention. Elle a aussi pour objet un procédé de fabrication d'une structure de traction aérienne, comprenant la fabrication du tissu comme il est décrit ici, ou le fait de disposer d'un tissu comme décrit ici, et la confection de tout ou partie de la structure aérienne avec ce tissu enduit, en particulier pour la réalisation de l'intrados et/ou de l'extrados d'une telle structure sous la forme d'une voile de parapente à caissons. L'invention a encore pour objet l'utilisation d'un tissu enduit tel que décrit ici, pour la réalisation d'une structure aérienne de traction de bateau, en particulier pour la réalisation de l'intrados et/ou de l'extrados d'une telle structure sous la forme d'une voile de parapente à caissons.

L'invention a ainsi pour objet une structure de traction aérienne comportant ou confectionnée à partir d'un tissu selon l'invention. Par structure de traction aérienne, on entend une structure ou voile comprenant au moins une couche de tissu selon l'invention, apte à être reliée à un bateau ou navire et à assurer ou à contribuer au déplacement dudit bateau ou navire sous l'effet du vent, réel et/ou apparent. Avantageusement, la structure comporte deux couches de ce tissu, superposées et maintenues ensemble dans ladite structure, et formant la couche ayant rôle d'intrados et la couche ayant rôle d'extrados. Notamment la structure est du type voile de parapente à caissons, et comporte de préférence deux couches de tissu (intrados et extrados), toutes deux réalisées avec le tissu de l'invention. Pour disposer des intrados et des extrados de dimensions souhaitées, ces derniers sont un assemblage de lés ou laizes ou pièces du tissu selon l'invention, notamment par couture. Intrados et extrados peuvent être réalisées avec le même tissu, avec des tissus différents, ou comporter l'un et/ou l'autre des assemblages de tissus différents, selon l'invention.

Les deux couches de tissu sont reliées par des cloisons, qui peuvent être réalisées dans le même tissu ou dans un autre tissu. Dans un mode de réalisation, les cloisons sont également en tissu PET avec une enduction PU de même nature que celle des tissus décrits ci-avant. Toutefois, on préfère utiliser des PU ayant un module à 100% d'allongement compris entre environ 6 et environ 40 MPa et un taux de réticulant compris entre environ 40 et environ 200% en poids.

La structure peut porter un motif imprimé par sublimation, notamment sur l'intrados et/ou l'extrados dans le cas d'une voile de type parapente.

La structure de traction, notamment l'intrados et l'extrados d'une structure type parapente, peuvent avoir une surface comprise entre 50, 100 ou 200 et 800 m², notamment entre 100 et 500 m².

Les structures de traction peuvent être utilisées et dimensionnées pour l'utilisation sur des bateaux de tonnage divers, notamment de tonnage compris entre 100 tonnes et 550 000 tonnes, par exemple entre 10 000 et 260 000 tonnes.

De manière classique, comme décrit dans EP 2 475 577 (dont le contenu entier est incorporé ici par référence), la voile de type parapente selon l'invention présente un intrados et un extrados. A l'avant de la voile, l'intrados et l'extrados sont reliés par un bord d'attaque, tandis que, à l'arrière de la voile, l'intrados et l'extrados se rejoignent pour former un bord de fuite. Entre l'intrados et l'extrados sont délimités des caissons antéro-postérieurs, qui débouchent vers l'avant sur le bord d'attaque et qui sont séparés deux à deux, suivant la direction latérale, par des parois inter-caissons.

Les composants de la voile, en particulier son intrados, son extrados et ses parois inter-caissons, sont constitués de pièces de tissu, assemblées fixement les unes aux autres, notamment par couture. Chaque pièce, chaque composant de la voile, est ainsi constitué essentiellement, voire exclusivement, par un tissu conforme à l'invention.

Ce tissu est formé de fils de chaîne continus et de fils de trame continus, ces fils de chaîne et de trame étant entrelacés selon des techniques traditionnelles de tissage. A titre d'exemple, le maillage du tissu est carré. Ce tissu peut être de type ripstop, c'est-à-dire intégrant des fils de renfort pour améliorer la performance d'anti-déchirure du tissu.

L'assemblage des pièces est prévu pour que, au sein de la voile, les fils de chaîne s'étendent en longueur selon la direction antéro-postérieure AP de la voile, tandis que les fils de trame s'étendent en longueur selon la direction latérale L. Autrement dit, en projection dans un plan horizontal, les fils de chaîne et de trame s'étendent respectivement de manière parallèle à la direction antéro-postérieure AP et à la direction latérale L, et ce aussi bien pour le tissu des pièces appartenant à l'intrados et à l'extrados, que pour le tissu des pièces constituant les parois inter-caissons.

L'invention va maintenant être décrite à l'aide d'exemples correspondant aux modes de réalisation préférés, ceux-ci étant donnés à titre d'illustration sans pour autant être limitatifs.

### Exemples 1 et 1bis:

Ces exemples comparent l'impact d'une enduction polyuréthane sur une face d'un tissu classique de polyamide 6.6 enduit PU raide (Témoin 1), d'un tissu polyester enduit PU raide sur une face (Témoin 2) et de tissus de polyéthylènetéréphtalate (PET) haute ténacité enduits sur une face PU (exemples selon l'invention).

Témoin 1 : le PA6.6 est un tissu de polyamide classique dans le domaine du spinnaker, avec une enduction PU obtenue à partir d'élastomère de PU ayant un module à 100% d'allongement de 8 MPa et de réticulant isocyanate + mélamine formaldéhyde. La proportion de réticulant sec par rapport à l'élastomère sec est de 66,9 %. Le PU est mis en oeuvre dans un mélange 50/50 de toluène et d'isopropanol.

Témoin 2 : une enduction PU obtenue à partir d'élastomère de PU ayant un module à 100% d'allongement de 32,4 MPa et de réticulant isocyanate + mélamine formaldéhyde. La proportion de réticulant sec par rapport à l'élastomère sec est de 137%. Le PU est mis en oeuvre dans un mélange 50/50 de toluène et d'isopropanol.

Le PET a une enduction PU obtenue à partir d'élastomère de PU ayant un module à 100% d'allongement de 2 MPa et de réticulant isocyanate + mélamine formaldéhyde. La proportion de réticulant sec par rapport à l'élastomère sec est de 8,4%. Les exemples 1 et 1bis diffèrent par le taux d'emport sec du matériau d'enduction. Le PU est mis en oeuvre dans un mélange 50/50 de toluène et d'isopropanol.

Dans les deux témoins et dans l'exemple de l'invention, le PU est un PU monocomposant à base de polycarbonate aliphatique.

La ténacité du PET est de 6,6 cN/dtex. L'allongement à la rupture est de 21%.

L'enduction est réalisée en utilisant une racle, et est suivie d'un séchage à 100°C, puis d'une réticulation à 180° C. La vitesse est de 27 m/min.

**[Tableau 1]**

| | Témoin 1 | Témoin 2 | Exemple 1 Conforme à l'invention | Exemple 1 bis Conforme à l'invention |
|---|---|---|---|---|
| Nature fil | PA6.6 | PET | PET | PET |
| Titre (dtex) (chaîne et trame) | 110 | 114 | 114 | 114 |
| DPF | 3,2 | 3,6 | 3,6 | 3,6 |
| Nombre de fils de chaîne x fils de trame | 35x30,0 | 33,6x30,5 | 33,6x30,5 | 33,6x30,5 |
| Poids enduit (g/m²) | 85,2 | 84 | 90 | 100 |
| Taux d'emport sec du matériau d'enduction (%) | 9.3 | 9.4 | 13.2 | 22.7 |
| Porosité à neuf (L/m²/min) | 5 | 6 | 2 | 2 |
| Porosité après vieillissement (L/M²/min) | 44 | >200 | 7 | 2 |
| Absorption d'eau à neuf (%) | 0,2 | 0,1 | 0,1 | 0.1 |
| Absorption d'eau après vieillissement (%) | 1,8 | 1,3 | 0,7 | 0.7 |
| Allongement dans le biais sous 3 Lbs ou 1,36 kg (%) | 0,9 | 0,5 | 4,1 | 3.6 |

Méthodes pour la mesure de la porosité et de l'absorption d'eau détaillées plus loin.

### Exemples 2 et 2bis:

Ces exemples comparent l'impact d'une enduction polyuréthane sur une face d'un tissu classique de polyamide 6.6 enduit PU raide (Témoin 3), d'un tissu polyester enduit PU raide sur une face (Témoin 4) et de tissus de polyéthylènetéréphtalate (PET) haute ténacité enduit sur une face PU (exemples selon l'invention).

Témoin 3 : le PA6.6 est un tissu de polyamide classique dans le domaine du spinnaker, avec une enduction PU obtenue à partir d'élastomère de PU ayant un module à 100% d'allongement de 8 MPa et de réticulant isocyanate + mélamine formaldéhyde. La proportion de réticulant sec par rapport à l'élastomère sec est de 66.9%. Le PU est mis en oeuvre dans un mélange 50/50 de toluène et d'isopropanol.

Témoin 4 : une enduction PU obtenue à partir d'élastomère de PU ayant un module à 100% d'allongement de 8 MPa et de réticulant isocyanate + mélamine formaldéhyde. La proportion de réticulant sec par rapport à l'élastomère sec est de 66.9%. Le PU est mis en oeuvre dans un mélange 50/50 de toluène et d'isopropanol.

Le PET a une enduction PU obtenue à partir d'élastomère de PU ayant un module à 100% d'allongement de 2 MPa et de réticulant isocyanate + mélamine formaldéhyde. La proportion de réticulant sec par rapport à l'élastomère sec est de 15,4% pour l'exemple 2 et 8,4% pour l'exemple 2bis. Les exemples 2 et 2bis diffèrent également par le taux d'emport sec du matériau d'enduction. Le PU est mis en oeuvre dans un mélange 50/50 de toluène et d'isopropanol.

Dans les deux témoins et dans l'exemple de l'invention, le PU est un PU monocomposant à base de polycarbonate aliphatique.

La ténacité du PET est de 6,6 cN/dtex. L'allongement à la rupture est de 21%.

L'enduction est réalisée en utilisant une racle, et est suivie d'un séchage à 100°C, puis d'une réticulation à 180° C. La vitesse est de 27 m/min.

**[Tableau 2]**

| | Témoin 3 | Témoin 4 | Exemple 2 Conforme à l'invention | Exemple 2 bis Conforme à l'invention |
|---|---|---|---|---|
| Nature fil | PA6.6 | PET | PET | PET |
| Titre (dtex) (chaîne et trame) | 50 | 44 | 44 | 44 |
| DPF | 3,8 | 3,2 | 3,2 | 3,2 |
| Nombre de fils de chaîne x fils de trame | 42x42 | 39,3x39 | 39,3x39 | 39,3x39 |
| Poids enduit (g/m²) | 54.8 | 47 | 44,9 | 52 |
| Taux d'emport sec du matériau d'enduction (%) | 15.4 | 21.9 | 18.0 | 30.0 |
| Porosité à neuf (L/m²/min) | 5 | 2 | 2 | 2 |
| Porosité après vieillissement (L/M²/min) | 75 | >200 | 27 | 4 |
| Absorption d'eau (%) | 0,2 | 0,1 | 0,1 | 0.1 |
| Absorption d'eau après vieillissement (%) | 0,8 | 0,3 | 0,2 | 0.2 |
| Allongement dans le biais sous 3 Lbs ou 1,36 kg(%) | 1,2 | 0,9 | 3,2 | 8.9 |

Méthodes pour la mesure de la porosité et de l'absorption d'eau détaillées plus loin.

### Conclusions sur les deux exemples :

Le support PA6.6 n'est pas idéal à cause de sa reprise d'eau plus élevée après vieillissement. Les tissus enduits conformément à l'invention présentent de bonnes propriétés de porosité (perméabilité à l'air), et cette bonne porosité est stable comme l'essai sous vieillissement le démontre.

L'allongement dans le biais supérieur pour les tissus de l'invention contribue à ce maintien de la porosité. Les tissus de l'invention ont aussi le meilleur comportement en termes d'absorption d'eau à neuf et après vieillissement. Ces propriétés rendent ces tissus aptes à l'utilisation pour former des structures de traction aériennes utilisées en milieu marin.

### Méthodes et mesures employées dans la demande (caractéristiques de l'invention et exemples) :

NF EN ISO 2062 - Détermination de la force de rupture et de l'allongement à la rupture des fils individuels à l'aide d'un appareil d'essai à vitesse constante d'allongement, utilisation de la Méthode A de la norme.
Force de rupture (unité centiNewton - cN) : force maximale développée pour rompre l'échantillon lors d'un essai de traction conduit jusqu'à la rupture
Allongement à la rupture (%) : accroissement de la longueur de l'échantillon mesuré à la rupture de ce dernier
Ténacité (cN/tex) : quotient de la force de rupture exprimée en cN par la masse linéique du fil exprimée en dtex (1 tex = 1 g pour 1000 m de longueur de fil).
Le test permet de mesurer la force et l'allongement à rupture de l'échantillon, grandeurs caractéristiques du fil.
Le fil est placé entre deux pinces de fixation, distantes de 500 mm. L'appareil (Dynamomètre) éloigne alors les pinces l'une de l'autre à une vitesse de déplacement constante de 500 mm/min et mesure la force appliquée en continu. La force nécessaire pour casser le fil est mesurée ainsi que l'accroissement de longueur du fil lors de la rupture.

Force de rupture moyenne et allongement moyen à la rupture sont les deux données caractérisées par ce test. La ténacité est calculée à partir de la force de rupture rapportée à la masse linéique.

Le module à 100% d'allongement de l'élastomère de polyuréthane monocomposant est mesuré selon la norme DIN 53504. Le module est défini au 3.4 de la norme « Spannungswerte ». La mesure est réalisée sur des éprouvettes en forme d'haltère (Schulterstab) de type S2, avec cependant une longueur de barre I_{S} de 55 mm et une épaisseur de 200 µm. L'équipement utilisé est un dynamomètre. L'éprouvette haltère est placée dans les pinces de fixation, espacées d'une longueur L₀ avec le minimum de pré-tension possible. Les pinces sont alors éloignées les unes des autres à vitesse constante de 400 mm/min et le dynamomètre mesure la force appliquée en fonction de l'allongement. Le module ou contrainte à 100% d'allongement en MPa est le rapport force mesurée à 100% d'allongement sur la section initiale de l'éprouvette. Ceci est décrit au paragraphe 9.4 Spannungswerte de la norme DIN 53504.

La porosité (perméabilité à l'air) et l'absorption d'eau sont, et ont été évaluées à neuf et après vieillissement.

Pour le vieillissement, on mesure également la porosité du tissu après hydrolyse. Pour ce faire on place le tissu pendant 4 heures dans un autocuiseur Cocotte minute (« pressure cooker ») avec de l'eau salée à 30 g/L à température et pression de fonctionnement. On applique ensuite 30 minutes de traitement en faisant flotter à l'air libre et à grande vitesse le tissu fixé sur un montage de type moulin (montage à 4 pales, le tissu étant fixé au bout d'une des pales).

L'absorption d'eau à neuf et après vieillissement est, a été mesurée selon la norme Tappi 441 om-90. Elle s'exprime en en %. L'équipement est composé d'un support en caoutchouc carré et d'un anneau métallique revêtu à sa base d'un joint en caoutchouc. L'échantillon est placé sur le support carré et l'anneau métallique est placé sur l'échantillon. Un dispositif de serrage permet de rendre le système étanche à l'eau. Une certaine quantité d'eau (100 ml) est placée dans l'anneau, en contact avec l'échantillon pendant un temps déterminé (1 minute). Quand le temps est écoulé, l'eau est retirée de l'anneau cylindrique, le résidu d'eau restant à la surface de l'échantillon est éliminé à l'aide d'un cylindre comme décrit dans la norme, via un aller-retour de ce cylindre sur l'échantillon placé entre deux buvards, sans appliquer de pression. Le pourcentage d'eau absorbée est calculé par différence de poids avant et après le contact avec l'eau.

La porosité est, a été mesurée à neuf et après vieillissement conformément à la norme NFG 07111 ou à la norme NF EN ISO 9237 - Détermination de la perméabilité à l'air des étoffes, cette dernière remplaçant la précédente, mais donnant des résultats identiques. L'échantillon est monté sur un porte-échantillon circulaire. Une aspiration se lance afin de créer une dépression de 2000 Pa qui induit un flux d'air à travers l'échantillon. Le débit de ce flux est mesuré et donné en L/m²/min.

On mesure, et on a mesuré l'allongement en % du tissu sous une force de 3 livres (Lbs) ou 1,36 kg, appliquée dans le biais. Cet allongement caractérise la raideur du tissu dans le biais. La norme utilisée est la NF EN ISO 13934-1. On réalise, ou on a réalisé des éprouvettes de largeur 50 mm et de longueur 300 mm. Les mords du dynamomètre sont éloignés de 200 mm et la mesure est, a été réalisée à une vitesse de 100 mm/min.

## Revendications

1. Structure de traction aérienne de bateau, comprenant au moins une couche d'un tissu formé de fils de chaîne et de fils de trame multifilamentaires continus et enduit sur une ou ses deux faces par un polyuréthane (PU), **caractérisée en ce que** le tissu nu présente un taux de couverture TC compris entre 1,8 et 4, de préférence compris entre 2,6 et 3,2, le TC étant calculé selon la formule TC = (nombre de filaments/cm x diamètre d'1 filament en cm)_{chaîne} + (nombre de filaments/cm x diamètre d'1 filament en cm)ₜᵣₐₘₑ, **en ce que** les fils sont en poly(téréphtalate d'éthylène) (PET), **en ce que** le tissu comporte ou est constitué de fils de chaîne et de fils de trame ayant un dtex compris entre 33 et 470 dtex et a une densité comprise entre 20 et 50 fils/cm en chaîne et en trame, **en ce que** le polyuréthane est un PU réticulé à base polyéther, polyester ou polycarbonate, et **en ce que** ce PU est issu de la réticulation (1) d'un polyuréthane monocomposant ayant un module à 100% d'allongement inférieur ou égal à 5 MPa, notamment compris entre 1 et 4 MPa, en particulier entre 1 et 3 MPa, selon la norme DIN 53504, mis en oeuvre en phase solvant organique, (2) par un réticulant, à raison d'une proportion de réticulant sec par rapport à l'élastomère sec compris entre environ 5 % et environ 30% en poids, notamment entre environ 7 et environ 20 % en poids, en particulier entre environ 8 et environ 18 % en poids, et **en ce que** le tissu enduit présente un poids, enduction comprise, allant de 43 ou 44 à 250 g/m².

2. Structure selon la revendication 1, **caractérisée en ce que** la ténacité des fils de PET est notamment supérieure ou égale à 6 cN/dtex, en particulier comprise entre 6 et 7 cN/dtex et/ou leur allongement à la rupture est notamment supérieur ou égal à 20%, en particulier compris entre 20 et 30 %, selon la norme DIN EN ISO 2062.

3. Structure selon la revendication 1 ou 2, **caractérisée en ce que** le tissu enduit présente un poids, enduction comprise, allant de 44 à 250 g/m², de préférence de 44 à 130 g/m².

4. Structure selon l'une quelconque des revendications précédentes, **caractérisée en ce que** le taux d'emport sec du matériau d'enduction est supérieur ou égal à 10 % en poids, notamment compris entre 10 et 30 ou 35 %, de préférence compris entre 12 et 30 % en poids.

5. Structure selon l'une quelconque des revendications précédentes, **caractérisée en ce que** le tissu comporte ou est constitué de fils de chaîne et de fils de trame qui ont un dtex compris entre 44 et 115 dtex, avec notamment un DPF (decitex par filament) compris entre 1 et 4, de préférence entre 1,3 et 3,7.

6. Structure selon l'une quelconque des revendications précédentes, **caractérisée en ce que** le réticulant du PU est un isocyanate, un polyisocyanate, de la mélamine, un composé comprenant de la mélamine, ou un mélange d'isocyanate et de mélamine.

7. Structure selon l'une quelconque des revendications précédentes, **caractérisée en ce que** le tissu enduit a une perméabilité à l'air inférieure ou égale à 20 L/m²/min sous 2000 Pa, telle que mesurée selon la norme NFG07111 sur une surface de mesure de 100 cm² ; et/ou une absorption d'eau selon la norme Tappi 441 om-90 inférieure ou égale à 1% à neuf comme après vieillissement.

8. Structure selon l'une quelconque des revendications précédentes, **caractérisée en ce que** le tissu enduit présente un allongement dans le biais sens chaîne et trame sous 1,36 kg inférieur ou égal à 10 %, notamment compris entre 1 et 10%, de préférence entre 3 et 10%, selon la norme NF EN ISO 13934-1.

9. Structure selon l'une quelconque des revendications précédentes, **caractérisée en ce que** le tissu enduit porte un motif imprimé par sublimation.

10. Structure selon l'une quelconque des revendications précédentes, **caractérisée en ce qu'**il s'agit d'une structure du type voile de parapente à caissons, comportant un intrados et un extrados, l'intrados et/ou l'extrados étant réalisés avec ce tissu enduit.

11. Structure selon la revendication 10, **caractérisée en ce que** l'intrados et l'extrados ont une surface comprise entre 50 et 800 m², notamment entre 100 et 500 m².

12. Utilisation d'un tissu enduit tel que décrit à l'une quelconque des revendications 1 à 9, pour la réalisation d'une structure aérienne de traction de bateau, en particulier pour la réalisation de l'intrados et/ou de l'extrados d'une telle structure sous la forme d'une voile de parapente à caissons.

13. Procédé de fabrication d'une structure aérienne de traction de bateau, comprenant la fabrication d'un tissu enduit tel que décrit à l'une quelconque des revendications 1 à 9, procédé dans lequel :
- on dispose d'un tissu en poly(téréphtalate d'éthylène) (PET) ayant une densité comprise entre 20 et 50 fils/cm, en chaîne et en trame;
- on enduit une ou deux faces de ce tissu à l'aide d'un mélange d'élastomère de polyuréthane monocomposant ayant un module à 100% d'allongement inférieur ou égal à environ 5 MPa, notamment compris entre 1 et 4 MPa, en particulier entre 1 et 3 MPa, selon la norme DIN 53504, d'un solvant de l'élastomère et d'un réticulant, à raison d'une proportion de réticulant sec par rapport à l'élastomère sec comprise entre environ 5 % et environ 30 % en poids, notamment entre environ 7 et environ 20 % en poids, en particulier entre environ 8 et environ 18 % en poids ;
- on chauffe le tissu jusqu'au séchage et la réticulation de l'enduction ;
- on obtient un tissu enduit ;
- éventuellement, on imprime le tissu, par exemple par sublimation, sur une ou ses deux faces ;
- on confectionne tout ou partie de la structure aérienne avec ce tissu enduit.

## Patentansprüche

1. Boottraktionsstruktur in Luft, umfassend mindestens eine Schicht aus einem Gewebe umfasst, das aus kontinuierlichen multifilamentären Kett- und Schussfäden gebildet und auf einer oder beiden Seiten mit einem Polyurethan (PU) beschichtet ist, **dadurch gekennzeichnet, dass** der blanke Stoff einen Bedeckungsgrad TC zwischen 1,8 und 4 aufweist, vorzugsweise zwischen 2,6 und 3,2, aufweist, wobei der TC nach der Formel TC = (Anzahl Filamente/cm x Durchmesser von 1 Filament in cm)_{Kette} + (Anzahl Filamente/cm x Durchmesser von 1 Filament in cm)_{Kette} berechnet wird, dass die Garne aus Poly(ethylenterephthalat) (PET) sind, dass das Gewebe Kett- und Schussfäden umfasst oder daraus besteht, die einen dtex zwischen 33 und 470 dtex aufweisen, und eine Dichte zwischen 20 und 50 Fäden/cm in der Kette und im Schuss aufweist, dass das Polyurethan ein vernetztes PU auf Polyether-, Polyester- oder Polycarbonatbasis ist, und dass dieses PU aus der Vernetzung (1) eines Einkomponenten-Polyurethans mit einem Modul bei 100 % Dehnung von kleiner als oder gleich wie 5 MPa, insbesondere zwischen 1 und 4 MPa, insbesondere zwischen 1 und 3 MPa, gemäß der Norm DIN 53504, das in organischer Lösungsmittelphase eingesetzt wird, (2) durch einen Vernetzer hervorgegangen ist, in einem Verhältnis von trockenem Vernetzer zu trockenem Elastomer zwischen etwa 5 und etwa 30 Gewichts-%, insbesondere zwischen etwa 7 und etwa 20 Gewichts-%, vor allem zwischen etwa 8 und etwa 18 Gewichts-%, und dass das beschichtete Gewebe ein Gewicht einschließlich Beschichtung von 43 oder 44 bis 250 g/m² aufweist.

2. Struktur nach Anspruch 1, **dadurch gekennzeichnet, dass** die Festigkeit der PET-Garne insbesondere größer als oder gleich wie 6 cN/dtex, insbesondere zwischen 6 und 7 cN/dtex ist und/oder ihre Bruchdehnung insbesondere größer als oder gleich wie 20 %, insbesondere zwischen 20 und 30 %, gemäß DIN EN ISO 2062 ist.

3. Struktur nach Anspruch 1 oder 2, **dadurch gekennzeichnet, dass** das beschichtete Gewebe einschließlich der Beschichtung ein Gewicht von 44 bis 250 g/m², vorzugsweise von 44 bis 130 g/m², aufweist.

4. Struktur nach einem der vorherigen Ansprüche, **dadurch gekennzeichnet, dass** der Trockengehalt des Beschichtungsmaterials größer als oder gleich wie 10 Gewichts-% ist, insbesondere zwischen 10 und 30 oder 35 %, vorzugsweise zwischen 12 und 30 Gewichts- %.

5. Struktur nach einem der vorherigen Ansprüche, **dadurch gekennzeichnet, dass** das Gewebe Kett- und Schussfäden aufweist oder daraus besteht, die einen dtex zwischen 44 und 115 dtex aufweisen, mit insbesondere einem DPF (decitex pro Filament) zwischen 1 und 4, vorzugsweise zwischen 1,3 und 3,7.

6. Struktur nach einem der vorherigen Ansprüche, **dadurch gekennzeichnet, dass** der Vernetzer des PU ein Isocyanat, ein Polyisocyanat, Melamin, eine Melamin enthaltende Verbindung oder ein Gemisch aus Isocyanat und Melamin ist.

7. Struktur nach einem der vorherigen Ansprüche, **dadurch gekennzeichnet, dass** das beschichtete Gewebe eine Luftdurchlässigkeit von weniger als oder gleich 20 l/m²/min bei 2000 Pa, gemessen gemäß der Norm NFG07111 auf einer Messfläche von 100 cm²; und/oder eine Wasserabsorption gemäß der Norm Tappi 441 om-90, von weniger als oder gleich wie 1 % im Neuzustand wie auch nach dem Altern aufweist.

8. Struktur nach einem der vorherigen Ansprüche, **dadurch gekennzeichnet, dass** das beschichtete Gewebe eine Dehnung in Schrägrichtung von Kette und Schuss unter 1,36 kg aufweist, die kleiner als oder gleich wie 10 % ist, insbesondere zwischen 1 und 10 %, vorzugsweise zwischen 3 und 10 %, gemäß der Norm NF EN ISO 13934-1.

9. Struktur nach einem der vorherigen Ansprüche, **dadurch gekennzeichnet, dass** der beschichtete Stoff ein durch Sublimation gedrucktes Muster trägt.

10. Struktur nach einem der vorherigen Ansprüche, **dadurch gekennzeichnet, dass** es sich um eine Struktur vom Typ Kastensegel eines Gleitschirms handelt, die eine Unterseite und eine Oberseite aufweist, wobei die Unterseite und/oder die Oberseite mit diesem beschichteten Gewebe gefertigt sind.

11. Struktur nach Anspruch 10, **dadurch gekennzeichnet, dass** die Unterseite und die Oberseite eine Fläche zwischen 50 und 800 m², insbesondere zwischen 100 und 500 m², aufweisen.

12. Verwendung eines beschichteten Gewebes wie beschrieben in einem der Ansprüche 1 bis 9 zur Fertigung einer Luftkonstruktion zum Ziehen eines Boots, insbesondere zur Fertigung der Unterseite und/oder der Oberseite einer solchen Konstruktion in Form eines kastenförmigen Gleitschirmsegels.

13. Verfahren zur Fertigung einer oberirdischen Struktur zum Ziehen eines Boots, umfassend die Fertigung eines beschichteten Gewebes wie beschrieben in einem der Ansprüche 1 bis 9, wobei in dem Verfahren:
- ein Gewebe aus Polyethylenterephthalat (PET) mit einer Dichte zwischen 20 und 50 Fäden/cm, sowohl in der Kette als auch im Schuss, verfügbar ist;
- eine oder beide Seiten dieses Gewebes mit einem Gemisch aus einem Einkomponenten-Polyurethanelastomer mit einem Dehnungsmodul von 100 % kleiner als oder gleich wie etwa 5 MPa, insbesondere zwischen 1 und 4 MPa, insbesondere zwischen 1 und 3 MPa, gemäß DIN 53504 beschichtet wird, einem Lösungsmittel für das Elastomer und einem Vernetzer, wobei der Anteil des trockenen Vernetzers an dem trockenen Elastomer zwischen etwa 5 und etwa 30 Gewichts-%, insbesondere zwischen etwa 7 und etwa 20 Gewichts-%, vor allem zwischen etwa 8 und etwa 18 Gewichts-% liegt;
- der Stoff erhitzt wird, bis die Beschichtung getrocknet und vernetzt ist;
- ein beschichteter Stoff erlangt wird;
- der Stoff gegebenenfalls bedruckt wird, beispielsweise durch Sublimation auf einer oder beiden Seiten;
- die gesamte oder ein Teil der Luftstruktur mit diesem beschichteten Stoff konfektioniert wird.

## Claims

1. An aerial traction structure for a ship, comprising at least one layer of fabric formed from multifilament continuous warp yarns and weft yarns and coated on one or both of its two surfaces with a polyurethane (PU), **characterized in that** the bare fabric has a coverage rate TC of between 1.8 and 4, preferably between 2.6 and 3.2, the TC being calculated according to the formula TC = (number of filaments/cm x diameter of 1 filament in cm)_{warp} + (number of filaments/cm x diameter of 1 filament in cm)_{weft}, **in that** the yarns are made of poly(ethylene terephthalate) (PET), **in that** the fabric comprises or is constituted by warp yarns and weft that have a dtex of between 33 and 470 dtex and has a density of between 20 and 50 yarns/cm, in terms of warp and weft density, **in that** the polyurethane is a crosslinked PU that is polyether-, polyester-, or polycarbonate based, and **in that** this PU is derived from the crosslinking (1) of a single-component polyurethane having a modulus at 100% elongation less than or equal to 5 MPa, in particular between 1 and 4 MPa, in particular between 1 and 3 MPa, according to the standard DIN 53504, used in implementation in organic solvent phase; (2) by a crosslinking agent, based on a proportion of dry crosslinking agent relative to the dry elastomer of between approximately 5% and approximately 30% by weight, in particular between approximately 7 and approximately 20% by weight, in particular between approximately 8% and approximately 18% by weight, and **in that** the coated fabric has a weight, including coating, ranging from 43 or 44 to 250 g/m².

2. The structure according to claim 1, **characterized in that** the tenacity of the PET yarns is in particular greater than or equal to 6 cN/dtex, in particular between 6 and 7 cN/dtex, and/or their elongation at break is in particular greater than or equal to 20%, in particular between 20% and 30%, according to the standard DIN EN ISO 2062.

3. The structure according to claim 1 or 2, **characterized in that** the coated fabric has a weight, including coating, ranging from 44 to 250 g/m², in particular from 44 to 130 g/m².

4. The structure according to any one of the preceding claims, **characterized in that** the dry uptake rate of the coating material is greater than or equal to 10% by weight, in particular between 10 and 30 or 35%, preferably between 12% and 30% by weight.

5. The structure according to any one of the preceding claims, **characterized in that** the fabric comprises or is made up of warp yarns and weft yarns that have a dtex of between 44 and 115 dtex, in particular with a DPF (decitex per filament) of between 1 and 4, preferably between 1.3 and 3.7.

6. The structure according to any one of the preceding claims, **characterized in that** the crosslinking agent of the PU is an isocyanate, a polyisocyanate, melamine, a compound comprising melamine, or a mixture of isocyanate and melamine.

7. The structure according to any one of the preceding claims, **characterized in that** the coated fabric has an air permeability of less than or equal to 20 L/m²/min under a pressure of 2000 Pa, as measured according to standard NFG 07111 over a measurement surface area of 100 cm², and/or water absorption according to the standard Tappi 441 om-90 of less than or equal to 1%, whether new or post aging.

8. The structure according to any one of the preceding claims, **characterized in that** the coated fabric has an elongation in the bias along the warp and weft directions under 1.36 kg, that is less than or equal to 10%, in particular between 1% and 10%, preferably between 3% and 10%, according to the standard NF EN ISO 13934-1.

9. The structure according to any one of the preceding claims, **characterized in that** the coated fabric bears a pattern printed by sublimation.

10. The structure according to any one of the preceding claims, **characterized in that** it involves a structure of the paraglider sail with box section type, including a lower surface and an upper surface, the lower surface and the upper surface being made with this coated fabric.

11. The structure according to claim 10, **characterized in that** the lower surface and the upper surface have a surface area of between 50 and 800 m², in particular between 100 and 500 m².

12. A use of a coated fabric as described in any one of claims 1 to 9, for producing an aerial traction structure for a ship, in particular for producing the lower surface and/or the upper surface of such a structure in the form of a paraglider sail with box sections.

13. A method for manufacturing an aerial ship traction structure, comprising manufacturing a coated fabric as described in any one of claims 1 to 9, in which method:
- a fabric is provided, the fabric made of poly(ethylene terephthalate) (PET) having a density of between 20 and 50 yarns/cm, in terms of warp and weft density;
- one or both of the two surfaces of this fabric is/are coated making use of a mixture of: a single-component polyurethane elastomer having a modulus at 100% elongation less than or equal to approximately 5 MPa, in particular between 1 and 4 MPa, in particular between 1 and 3 MPa, according to standard DIN 53504; a solvent for the elastomer; and a crosslinking agent; based on a proportion of dry crosslinking agent relative to the dry elastomer of between approximately 5% and approximately 30% by weight, in particular between approximately 7% and approximately 20% by weight, in particular between approximately 8% and approximately 18% by weight;
- the fabric is heated until drying and crosslinking of the coating;
- a coated fabric is obtained;
- optionally, the fabric is printed, for example by sublimation printing, on one or both of its two surfaces;
- all or part of the aerial structure is made with this coated fabric.
